# EUROPÄISCHE PATENTSCHRIFT

(11) **EP 0 043 506 B1**
(45) Veröffentlichungstag und Bekanntmachung des Hinweises auf die Patenterteilung: **27.03.1985**
(21) Anmeldenummer: 81104912.1
(22) Anmeldetag: 25.06.1981
(51) Int. Cl.: C23C 10/24

(54) **Verfahren zur Herstellung von Vanadincarbidschichten auf Eisen**
Method of forming vanadium carbide layers on iron
Procédé d'obtention de couches de carbure de vanadium sur du fer

(30) Priorität: 02.07.1980 DE 3025033
(43) Veröffentlichungstag der Anmeldung: 13.01.1982
(73) Patentinhaber: Degussa Aktiengesellschaft, 60311 Frankfurt (DE)
(72) Erfinder: Baudis, Ulrich, Dr. Dipl.-Chem., D-6450 Hanau 9 (DE); Biberbach, Peter, Ing.grad., D-6458 Rodenbach (DE); Weber, Wolfgang, D-8757 Karlstein (DE)

## Beschreibung

Die Erfindung betrifft ein Verfahren zur Herstellung von Vanadincarbidschichten auf Eisen und Eisenlegierungen mit einem Gehalt von mindestens 0,1 Gew.-% Kohlenstoff durch Behandlung der Werkstücke bei 800 bis 1100° C in einem Salzbad, das als Vanadiumquelle ausschließlich 1 bis 30 Gew.-% Vanadium- oder Ferrovanadinpulver enthält.

Vanadincarbidschichten zeichnen sich durch eine große Härte, Verschleißfestigkeit, gute Oxidations- und Korrosionsfestigkeit aus. Man ist daher bestrebt, solche Schichten auf Werkstükke aus Eisen und Eisenlegierungen aufzubringen, insbesondere auf hochbeanspruchte Werkzeug-und Maschinenteile, wie z. B. Zieh- und Stanzwerkzeuge, Schneidwerkzeuge oder Düsen.

Es sind bereits zahlreiche Verfahren zur Erzeugung verschleißfester Vanadincarbidschichten bekannt. So beschreibt z. B. die DE-A-2 053 063 ein Verfahren zur Bildung einer Cärbidschicht eines Elements der fünften Nebengruppe des periodischen Systems der Elemente auf der Oberfläche von Metallgegenständen. Dazu verwendet man ein geschmolzenes Salzbad, das Borsäure oder ein Borat und ein Metallpulver eines Elements der fünften Nebengruppe enthält. Das schichtbildende Metall wird hierbei teilweise in der sehr aggressiven Boratschmelze gelöst und auf diese Weise an die Werkstoffoberfläche transportiert.

Eine Abwandlung dieses Verfahrens beschreibt die DE-A-3 222 159, wobei das die Carbidschicht bildende Metall anodisch in der Schmelze gelöst wird.

In der DE-A-2 322 157 wird zur Herstellung verschleißfester Carbidschichten das carbidbildende Metall aus einer Boratschmelze kathodisch am Werkstück abgeschieden.

Weiter wird in der DE-A-2 819 856 ein Verfahren beschrieben, bei dem das die Schicht bildende Metall durch eine Reduktion der entsprechenden Metalloxide mittels eines borhaltigen Stoffes, wie Ferrobor oder Borcarbid, erzeugt wird.

Alle diese bekannten Verfahren weisen eine Reihe von Nachteilen auf. Ein gemeinsames Merkmal der bekannten Verfahren ist die Verwendung von Boroxid oder Boraten als wesentlicher Bestandteil der Schmelzen. Borat oder boroxidhaltige Schmelzen sind jedoch bei der zur Behandlung erforderlichen hohen Temperatur von 800-1100° C außerordentlich aggressiv. Dies führt häufig zu merklichen Angriffen auf das Tiegelmaterial oder auf die zu behandelnden Werkstücke, was sich bisweilen in beträchtlicher Oberflächenrauhigkeit äußert. Ferner sind diese Schmelzen auch bei hohen Temperaturen überaus zähflüssig. Wegen der hohen Viskosität der borhaltigen Schmelzen kann eine ungleiche Temperaturverteilung im Bad auftreten. Durch Zusatz von Alkalihalogeniden läßt-sich die Viskosität dieser Schmelzen allerdings etwas erniedrigen, doch ist die dadurch erzielbare Viskosität immer noch sehr hoch. Dadurch wird auch eine beträchtliche Menge des Bades mit den behandelten Teilen ausgetragen, wobei hohe Salzverluste entstehen. Ferner läßt sich die den erkalteten Teilen anhaftende Schmelze aufgrund ihrer glasartigen Beschaffenheit nur äußerst schwer entfernen.

Die bekannten elektrolytischen Verfahren bedingen einen größeren Verfahrensaufwand, wie z. B. genaue Badkontrolle und Konstanthaltung der Stromdichte, und verursachen zusätzliche Kosten. Beim Verfahren nach der DE-A-2 819 856 ist es z. B. erforderlich, ein ganz bestimmtes Verhältnis von Metalloxid zu Bor einzuhalten, da bei einem Überschuß an Bor keine Carbid-, sondern eine Boridschicht gebildet wird. Bei einem Unterschuß an Bor wird ebenfalls keine Carbidschicht gebildet, da die Reduktionswirkung nicht ausreicht.

Aus der DE-A-2 362 284 ist ein Verfahren zur Herstellung von Metallcarbidschichten auf Stählen mit mehr als 0,09% Kohlenstoff bekannt, bei dem ein Salzbad verwendet wird, das neben dem abzuscheidenden Metall in Pulverform auch ein entsprechendes Metallhalogenid enthält, wobei die Carbidschichtbildung über das Metallhalogenid erfolgt. Dieses Verfahren ist hauptsächlich für Chromcarbidschichten entwickelt worden, soll aber beispielsweise auch für Vanadincarbidschichten anwendbar sein. In der Praxis haben sich diese Bäder nicht durchsetzen können.

Es war daher Aufgabe der vorliegenden Erfindung, ein Verfahren zur Herstellung von Vanadiumcarbidschichten auf Eisen und Eisenlegierungen mit einem Gehalt von mindestens 0,1 Gew.-% Kohlenstoff zu finden, durch Behandlung der Werkstücke bei 800 bis 1100°C in einem Salzbad, das als Vanadiumquelle ausschließlich 1-30 Gew.-% Vanadium- oder Ferrovanadinpulver enthält, ohne Anwendung von Strom und mit einer niederviskosen, wenig aggressiven Salzschmelze.

Diese Aufgabe wurde erfindungsgemäß dadurch gelöst, daß das Salzbad aus Bariumchlorid allein oder im Gemisch mit sonstigen Erdalkaliund/oderAlkalihalogeniden besteht.

Überraschenderweise wurde festgestellt, daß man auch ohne Verwendung bor- bzw. boroxidhaltiger Schmelzen Vanadincarbidschichten ausgezeichneter Qualität erhält, wenn Bariumchloridschmelzen, ggf. im Gemisch mit sonstigen Erdalkali- und/oder Alkalihalogeniden, insbesondere in Form ihrer Chloride und/oder Fluoride, zur Aktivierung des festen Vanadierungsmittels (Ferrovanadin- oder Vanadiumpulver) eingesetzt werden. Die aktivierende Wirkung besteht darin, daß eine direkte Festkörperreaktion zwischen dem Vanadierungsmittel und der zu beschichtenden Werkstoffoberfläche ermöglicht wird. Das mit der Werkstoffoberfläche in Kontakt tretende Vanadium reagiert mit dem Kohlenstoff des Substratmaterials unter Ausbildung einer geschlossenen, gleichmäßigen, festhaftenden Vanadincarbid-Schicht.

Vorzugsweise verwendet man als Salzschmelze Gemische aus Bariumchlorid mit 1-50 Gew.-% Natriumchlorid. Zur Erzielung eines gleichmäßigen Vanadinangebotes hat es sich als vorteilhaft erwiesen, ein möglichst feinkörniges Ferrovanadinpulver zu verwenden und dieses möglichst homogen in der Schmelze zu verteilen. Dies kann z. B. auf mechanische Weise durch einen leistungsfähigen Rührer erreicht werden. Besonders vorteilhaft ist es jedoch, zur Verteilung einen Inertgasstrom durch die Schmelze zu leiten. Durch Verwendung einer Ringdüse, die entsprechend der Größe des Tiegels und der Menge an Schmelze mit speziell angeordneten Gasaustrittsöffnungen versehen ist, wird eine sehr gleichmäßige Verteilung des Vanadierungsmittels erzielt.

Diese bevorzugte Verfahrensweise hat den weiteren Vorteil, daß an der Badoberfläche ein Schutzgasschleier entsteht, der den Zutritt von Luftsauerstoff zu dem oxidationsempfindlichen Vanadierungsmittel vermindert. Dadurch wird die Lebensdauer des Bades beträchtlich erhöht.

Die erfindungsgemäße Schmelze weist gegenüber den bekannten Schmelzen eine Reihe von Vorteilen auf. Sie ist auch bei niedrigen Bestrahlungstemperaturen dünnflüssig, wodurch die Salzausschleppverluste gering sind. Die anhaftenden Salzreste lassen sich durch Abwaschen leicht entfernen. Da Korrosionsangriffe wegen des neutralen Verhaltens der Salze nicht auftreten, können zur Aufnahme der Schmelzen Tiegel aus relativ billigem Flußstahl verwendet werden.

In der Praxis können mit dem erfindungsgemäßen Verfahren innerhalb von 2-4 Stunden je nach Temperatur und Kohlenstoffgehalt des Grundwerkstoffs Schichtdicken von 2-16 µm erzielt werden.

Folgende Beispiele sollen das erfindungsgemäße Verfahren näher erläutern:

### Beispiel 1

In einem Flußstahltiegel von 18 cm Durchmesser und 30 cm Tiefe wird ein Gemisch aus 19 kg Bariumchlorid, 1 kg Natriumchlorid und 1 kg Ferrovanadin mit einer Korngröße kleiner als 150 um aufgeschmolzen und auf eine Temperatur von 950° C erwärmt. Das Ferrovanadinpulver wird mit Hilfe eines Rührers homogen in der Schmelze verteilt. Ein Werkstück aus Stahl Ck60 wird in diesem Bad 4 Stunden behandelt und an Luft abgekühlt. Die metallographische Untersuchung zeigt, daß sich eine ca. 10 µm dicke, homogene und glatte Schicht an der Oberfläche gebildet hat. Diese kann röntgenographisch als Vanadincarbid (VC) identifiziert werden.

### Beispiel 2

In gleicher Weise wie in Beispiel 1 werden 20 kg BaC1₂ aufgeschmolzen und mit 3 kg Ferrovanadinpulver versetzt. Die Temperatur wird auf 1050° C eingestellt. Bei Behandlung einer Probe aus X155CrVMo12 in dieser Schmelze wird nach 2 Stunden an der Oberfläche eine ca. 8 µm dicke, gleichmäßige und homogene Vanadincarbid- schicht erhalten.

### Beispiel 3

In einem Flußstahltiegel von 18 cm Durchmesser und 30 cm Tiefe wird ein Gemisch aus 18 kg BaCl₂, 2 kg NaCl und 1,5 kg Ferrovanadin mit einer Korngröße unter 50 µm aufgeschmolzen und auf 930°C erwärmt. Durch die Schmelze wird ein Stickstoffstrom von 80 Ltr./h geleitet. Eine 3 Stunden lang darin behandelte Probe aus Ck 60 zeigt eine Vanadincarbidschicht von 6 µm Dicke.

### Beispiel 4

Wie im Beispiel 3 wird ein Gemisch aus 10 kg BaCl₂, 5 kg KF, 3,6 kg NaF und 2,4 kg Ferrovanadinpulver aufgeschmolzen und auf 850° C erwärmt. Durch die Schmelze wird ein Argonstrom von 60 Ltr./h geleitet. Proben aus 100 Cr 6 weisen nach 6 Stunden Behandlungsdauer Vanadincarbidschichten von 4-5 µm Dicke auf.

### Beispiel 5

Bei analoger Arbeitsweise wie in Beispiel 3, wobei anstelle von Ferrovanadin reines Vanadinpulver verwendet wird, erzielt man auf Stahl 34 CrMo4 nach 4 Stunden Behandlungsdauer eine Vanadincarbidschicht von 4 µm Dicke, auf Stahl C45 eine Schicht von 6 µm Dicke.

Die erzeugten Schichten sind stets dicht, gleichmäßig und glatt. Sie zeigen eine hohe Härte (ca. 3000 HV) und eine außerordentlich gute Abriebfestigkeit.

Reine Alkalihalogenidschmelzen sind für das erfindungsgemäße Verfahren ebenfalls verwendbar, doch sind die Bäder sehr dünnflüssig und dampfen bei hohen Temperaturen ab, so daß ein Einsatz nur bei relativ niedrigen Temperaturen möglich ist.

## Patentansprüche

1. Verfahren zur Herstellung von Vanadincarbidschichten auf Eisen und Eisenlegierungen mit einem Gehalt von mindestens 0,1 Gew -% Kohlenstoff durch Behandlung der Werkstücke bei 800 bis 1100° C in einem Salzbad, das als Vanadiumquelle ausschließlich 1 -30 Gew.-% Vanadium- oder Ferrovanadinpulver enthält, dadurch gekennzeichnet, daß das Salzbad aus Bariumchlorid allein oder im Gemisch mit sonstigen Erdalkali- und/oder Alkalihalogeniden besteht.

2. Verfahren nach Anspruch 1, dadurch gekennzeichnet, daß als Halogenide Chloride und/ oder Fluoride verwendet werden.

3. Verfahren nach Anspruch 1 und 2, dadurch gekennzeichnet, daß das Salzbad neben Bariumchlorid 1―50 Gew.-% Natriumchlorid enthält.

4. Verfahren nach Anspruch 1 bis 3, dadurch gekennzeichnet, daß das Vanadium- bzw. Ferrovanadinpulver homogen in der Salzschmelze verteilt wird.

5. Verfahren nach Anspruch 1 bis 4, dadurch gekennzeichnet, daß ein Inertgasstrom in die Salzschmelze eingeleitet wird.

## Claims

1. A process for the production of vanadium carbide layers on iron and iron alloys containing at least 0,1% by weight of carbon by treating the work-pieces at a temperature of from 800 to 1100°C in a salt bath which contains only from 1 to 30% by weight of vanadium or ferrovanadium powder as the source of the vanadium, characterised in that the salt bath consists of barium chloride alone or in admixture with other alkaline earth metal and/or alkali metal halides.

2. A process according to claim 1, characterised in that chlorides and/or fluorides are used as halides.

3. A process according to claims 1 and 2, characterised in that the salt bath contains from 1 to 50% by weight of sodium chloride in addition to barium chloride.

4. A process according to claims 1 to 3, characterised in that the vanadium or ferrovanadium powder is homogeneously distributed in the salt melt.

5. A process according to claims 1 to 4, characterised in that a flow of inert gas is passed into the salt melt.

## Revendications

1. Procédé pour la réalisation de revêtements en carbure de vanadium sur du fer ou des alliages de fer ayant une teneur en carbone d'au moins 0,1% en poids, procédé par traitement des pièces à une température de 800 à 1100⁰ C dans un bain de sel contenant, comme source de vanadium, exclusivement 1 à 30% en poids de poudre de vanadium ou de ferrovanadium, procédé caractérisé en ce que le bain de sel est constitué par du chlorure de baryum seul ou en mélange avec d'autres halogénures alcalino-terraux et/ou alcalins.

2. Procédé selon la revendication 1, caractérisé en ce que comme halogénure, on utilise un chlorure et/ou un fluorure.

3. Procédé selon les revendications 1 et 2, caractérisé en ce que le bain de sel contient, en plus du chlorure de baryum, 1 à 50% en poids de chlorure de sodium.

4. Procédé selon les revendications 1 à 3, caractérisé en ce que la poudre de vanadium ou de ferrovanadium est uniformément répartie dans le bain de sel en fusion.

5. Procédé selon les revendications 1 à 4, caractérisé en ce qu'un courant de gaz inerte traverse le bain de sel.
